# EUROPÄISCHE PATENTSCHRIFT

(11) **EP 2 480 415 B1**
(45) Veröffentlichungstag und Bekanntmachung des Hinweises auf die Patenterteilung: **14.08.2013**
(21) Anmeldenummer: 10728224.6
(22) Anmeldetag: 30.06.2010
(51) Int. Cl.: B41M 5/42

(54) **WÄRMEEMPFINDLICHES AUFZEICHNUNGSMATERIAL MIT RÜCKSEITENBESCHICHTUNG**
HEAT-SENSITIVE RECORDING MATERIAL WITH REVERSE FACE COATING
MATÉRIAU D'ENREGISTREMENT THERMOSENSIBLE POURVU D'UN REVÊTEMENT AU VERSO

(30) Priorität: 21.09.2009 DE 102009041998
(43) Veröffentlichungstag der Anmeldung: 01.08.2012
(73) Patentinhaber: Mitsubishi HiTec Paper Europe GmbH, 33699 Bielefeld (DE)
(72) Erfinder: STORK, Gerhard, 24943 Flensburg (DE); LERIUS, Karsten, 24960 Munkbrarup (DE)
(74) Vertreter: Hiller, Volker
(86) Internationale Anmeldenummer: PCT/EP2010/059258
(87) Internationale Veröffentlichungsnummer: WO 2011/032738

(56) Entgegenhaltungen:
- WO-A1-99/14056

## Beschreibung

Die Erfindung betrifft ein wärmeempfindliches Aufzeichnungsmaterial mit einem Substrat, das auf seiner ersten Seite mindestens eine wärmeempfindliche Aufzeichnungsschicht und auf seiner zweiten Seite eine Kalziumkarbonat enthaltende Rückseitenbeschichtung trägt. Die wärmeempfindliche Aufzeichnungsschicht weist mindestens einen Farbstoffvorläufer und mindestens einen Farbakzeptor auf, die unter Einwirkung von Wärme farbbildend miteinander reagieren.

Die gewünschte rückseitige Bedruckung eines wärmeempfindlichen Aufzeichnungsmaterials im Offset- und Flexodruckverfahren ist Grund für die gestellte Aufgabe in der WO 99 / 14056 A1 nach einer Rückseitenbeschichtung, die gegenüber den im Offset- und Flexodruck verwendeten Substanzen, insbesondere organischen Lösungsmitteln, sowie gegenüber Weichmachern, Ölen und Fetten eine gute Sperrwirkung aufweist. Zur Lösung der gestellten Aufgabe weist die Rückseitenbeschichtung des bekannten Aufzeichnungsmaterials eine Mischung auf, die Stärke, ein keine Styrol- oder Vinylacetatkomponenten umfassendes Acrylatcopolymer mit einer Filmbildungstemperatur kleiner 5°C und bevorzugt kleiner 2°C sowie einen alkalischen Katalysator, wie beispielsweise Kalziumkarbonat, enthält.

Aus obiger Schrift ist es also bekannt, die Rückseite von wärmeempfindlichen Aufzeichnungsmaterialien als Träger für Offset-Bedruckungen zu nutzen. Auch weitere aus dem Stand der Technik bekannte Aufzeichnungsmaterialien haben sich, was die Sperrwirkung gegenüber den hierbei zum Einsatz kommenden Chemikalien betrifft, durchaus bewährt. Sind hingegen hochwertige, pigmenthaltige Rückseitenbeschichtungen beispielsweise zur vollflächigen Darstellung von Vielfarbdrucken gewünscht, mussten in der Vergangenheit teilweise größere Schwierigkeiten beim eigentlichen Druckvorgang mit seinen Anforderungen an die zu bedruckende Oberfläche beobachtet werden, da Ablagerungen auf dem Gummituch eine störungsfreie und somit effektive Bedruckung erschweren. Hauptkritikpunkt an den bisherigen Vorschlägen war jedoch das nicht überzeugende Druckbild von auf der Rückseite aufgedruckten Bildern und der zumeist zu geringe Glanz der Rückseite. Sollen also auf der Rückseite von wärmeempfindlichen Aufzeichnungsmaterialien Vielfarbendruckbilder mit nahezu Kunstdruckqualität aufgebracht werden, wie dieses bei manchen Eintrittskarten vom Markt verlangt wird, sind neue Lösungen notwendig, die bisher fehlten.

Gegenstand der vorliegenden Aufgabe ist es daher, der Öffentlichkeit ein wärmeempfindliches Aufzeichnungsmaterial mit einer Rückseitenbeschichtung zur Verfügung zu stellen, die im Offset- und Flexodruckverfahren und zusätzlich auch möglichst im Inkjetdruckverfahren ohne Probleme gut zu bedrucken ist und bei dem die Rückseitenbeschichtung ein exquisites Druckbild zur Kunstdruckwiedergabe erlaubt.

Zur Lösung dieser anstehenden Aufgaben wird ein wärmeempfindliches Aufzeichnungsmaterial mit einem Substrat vorgeschlagen,
■ das auf seiner ersten Seite mindestens eine wärmeempfindliche Aufzeichnungsschicht mit mindestens einem Farbstoffvorläufer und mindestens einem Farbakzeptor trägt, wobei Farbstoffvorläufer und Farbakzeptor unter Einwirkung von Wärme farbbildend miteinander reagieren,
■ und das auf seiner zweiten Seite eine Kalziumkarbonat enthaltende Rückseitenbeschichtung trägt,
wobei die Rückseitenbeschichtung mindestens zweilagig ausgebildet ist, wobei eine erste Lage dem Substrat näher und eine zweite Lage vom Substrat entfernter aufgetragen sind, und
□ die erste Lage ein erstes Kalziumkarbonat enthält,
□ die zweite Lage ein zweites Kalziumkarbonat enthält, das verschieden vom ersten Kalziumkarbonat ist.

Die erste Lage der Rückseitenbeschichtung enthält dabei als Pigment, ganz besonders bevorzugt als einziges Pigment, ein bevorzugt natürliches Kalziumkarbonat mit einer mittleren Teilchengröße bevorzugt in einem Bereich von 1,35 µm bis 2,1 µm, ganz besonders bevorzugt in einem Bereich von 1,4 µm bis 1,8 µm. Dabei wird im vorliegenden Fall die mittlere Teilchengröße bestimmt mittels des Geräts "Sedigraph 5100" der Micromeritics GmbH, Erftstrasse 54, 41238 Mönchengladbach, Deutschland. Ferner sollen idealerweise 60% der Kalziumkarbonat-Teilchen eine Teilchengröße kleiner als 2 µm aufweisen.

Als Bindemittel der ersten Lage der Rückseitenbeschichtung gilt Styrol-Butadien-Latex als bevorzugt, idealerweise ergänzt mit Styrol-Acrylat-Copolymer und Acrylesterpfropfpolymeren.

Die zweite Lage der Rückseitenbeschichtung kann als bevorzugt einziges anorganisches Pigment natürliches oder besonders bevorzugt gefälltes Kalziumkarbonat mit einer mittleren Teilchengröße bevorzugt in einem Bereich von 0,85 µm bis 1,25 µm, ganz besonders bevorzugt in einem Bereich von 0,9 µm bis 1,2 µm enthalten. Erneut wird im vorliegenden Fall die mittlere Teilchengröße bestimmt mittels des Geräts "Sedigraph 5100". Damit unterscheidet sich die mittlere Teilchengröße des Kalziumkarbonats der ersten Lage der Rückseitenbeschichtung von der mittleren Teilchengröße des Kalziumkarbonats der zweiten Lage der Rückseitenbeschichtung. Genauso können sich besonders bevorzugt die jeweiligen Aufbereitungen in kennzeichnender Art voneinander unterscheiden: in der ersten Lage liegt bevorzugt natürliches gemahlenes Kalziumkarbonat vor, in der zweiten Lage besonders bevorzugt gefälltes Kalziumkarbonat.

Wichtig bei dem gefällten Kalziumkarbonat, das in der zweiten Lage der Rückseitenbeschichtung besonders bevorzugt verwendet wird, ist auch die Teilchenform, bei der eine plättchenartige Teilchenform als vorteilhaft für den späteren Glanz der Rückseite und damit für ein besonders überzeugendes Erscheinungsbild der Rückseite des erfindungsgemäßen wärmeempfindlichen Aufzeichnungsmaterial erkannt wurde.

Neben Kalziumkarbonat enthält die zweite Lage der Rückseitenbeschichtung als Pigment zusätzlich bevorzugt organische, so genannte Hohlkörperpigmente. Es gilt als besonders vorteilhaft, wenn die Pigmentmischung innerhalb der zweiten Lage der Rückseitenbeschichtung zu 10 bis 80 Gew.-%, bevorzugt zu 35 bis 50 Gew.-% und ganz besonders bevorzugt zu 38 bis 45 Gew.-% aus organischem und zu 90 bis 20 Gew.-%, bevorzugt zu 65 bis 50 Gew.-% und ganz besonders bevorzugt zu 62 bis 55 Gew.-% aus Kalziumkarbonat besteht, wobei sich die Gew.-% auf den Gesamtanteil an Pigment in der zweiten Lage der Rückseitenbeschichtung beziehen.

Als Bindemittel der zweiten Lage der Rückseitenbeschichtung gilt eine Kombination aus (Carboxy-) Methylcellulose und Styrol-Butadiem-Latex als bevorzugt, idealerweise ergänzt durch Maisstärke. Weiteres mögliches Bindemittel für die zweite Lage der Rückseitenbeschichtung ist Polyvinylalkohol.

Zum Auftrag der beiden Lagen der Rückseitenbeschichtung bieten sich insbesondere Rollrakelstreichwerk, Messerstreichwerk, Vorhangbeschichter oder Luftbürste an, wobei Messerstreichwerk und insbesonders Rollrakelstreichwerk als ganz bevorzugt gelten. Die flächenbezogene Masse der ersten Lage der Rückseitenbeschichtung liegt bevorzugt zwischen 7 und 15 g/m² und noch besser zwischen 8,5 und 11,5 g/m², die flächenbezogene Masse der zweiten Lage der Rückseitenbeschichtung liegt bevorzugt zwischen 10 und 2 g/m² und noch besser zwischen 6 und 3 g/m².

Der Auftrag der beiden Lagen kann nass-in-nass erfolgen mit anschließender Trocknung, genauso ist eine Auftragung möglich, bei der die erste Lage aufgebracht und getrocknet wird und erst anschließend erfolgt Auftrag und Trocknung der zweiten Lage. Diese Möglichkeit gilt mit Blick auf die erzielten Glanzwerte als bevorzugt.

Zur Ausbildung eines besonders überzeugenden Erscheinungsbildes der Rückseite des erfindungsgemäßen wärmeempfindlichen Aufzeichnungsmaterial wird die Rückseite nach Auftrag und Trocknung beider Lagen kalandriert, wobei sich
- ein Liniendruck in einem Bereich von 80 bis 120 bar bei einer Temperatur des wärmeempfindlichen Aufzeichnungsmaterial im Einlauf des Kalanders von 45°C bis 55°C
- oder ganz besonders bevorzugt ein Liniendruck in einem Bereich von 110 bis 180 bar bei einer Temperatur des wärmeempfindlichen Aufzeichnungsmaterial im Einlauf des Kalanders von 30°C bis 45°C
als besonders empfehlenswert herausgestellt hat.

Es konnten bei Verwendung eines Kalanders, der mindestens zwei Press-Nips umfasst, jeweils gebildet mit einer Stahl- und einer Polymerwalze, Glanzwerte erzielt werden, die in einem bevorzugten Bereich von 60 bis 90 %, ganz besonders bevorzugt in einem Bereich von 70 bis 90 %, gemessen nach Tappi 450 oder ISO 2813 mit einem von Reflexionswinkel 75°, liegen.

Die wärmeempfindliche Aufzeichnungsschicht mit mindestens einem Farbstoffvorläufer und mindestens einem Farbakzeptor, wobei Farbstoffvorläufer und Farbakzeptor unter Einwirkung von Wärme farbbildend miteinander reagieren, weist gemäß einer ersten Ausführungsvariante bevorzugt als Farbakzeptor zu mindestens 33⅓ Gew.-%, ganz besonders bevorzugt zu 100 Gew.-%, bezogen auf den Gesamtanteil an Farbakzeptoren in der wärmeempfindlichen Aufzeichnungsschicht, N-(p-toluensulphonyl)-N'-3-(p-toluensulphonyl-Oxy-phenyl)-harnstoff auf. Bezogen auf das Gesamtgewicht der Aufzeichnungsschicht, macht der Farbakzeptor dann bis zu 32 Gew.-%, bevorzugt jedoch einen Anteil in einem Bereich von 15 bis 30 Gew.-% und noch besser zwischen 18 und 28,5 Gew.-% der wärmeempfindlichen Aufzeichnungsschicht aus.

N-(p-toluensulphonyl)-N'-3-(p-toluensulphonyl-Oxy-phenyl)-harnstoff, das ist erhältlich als Pergafast^{®} 201 der Firma CIBA Speciality Chemicals Inc., ist auch darstellbar als folgende Formel (1), wobei die beiden CH₃-Endmoleküle in der Literatur auch häufig weggelassen werden:

Gemäß einer zweiten Ausführungsvariante weist die wärmeempfindliche Aufzeichnungsschicht des erfindungsgemäßen wärmeempfindlichen Aufzeichnungsmaterials statt N-(p-toluensulphonyl)-N'-3-(p-toluensulphonyl-Oxy-phenyl)-hamstoff andere Farbakzeptoren auf, insbesondere ausgesucht aus der Liste, umfassend: 2,2 bis (4-hydroxyphenyl)-Propan, 4-[(4-(1-methylethoxy)phenyl)sulfonyl]-Phenol, 4-hydroxy-4'-isopropoxydiphylsulfon, 4,4'-Dihydroxy-Diphenylsulfon, 2,4'-Dihydroxy-Diphenylsulfon, N-(2-hydroxyphenyl)-2-[(4-hydroxyphenyl)thio]-Acetamid.

Hinsichtlich der wärmeempfindlichen Aufzeichnungsschicht erkannten die Erfinder mit Bezug auf die gestellte Aufgabe, dass die Aufzeichnungsschicht praktisch alle bekannten Farbstoffvorläufer beinhalten kann, wobei auch Kombinationen mehrerer Farbstoffvorläufer möglich sind. Als Farbstoffvorläufer sind insbesondere bevorzugt:
- 3-dipentylamino-6-methyl-7-Anilinofluoran,
- 3-diethylamino-6-methyl-7-Anilinofluoran
   und ganz besonders
- 3-diethylamino-6-methyl-7-Anilinofluoran,
- 3-dibutylamino-6-methyl-7-Anilinofluoran,
- 3-(N-methyl-N-propyl)amino-6-methyl-7-Anilinofluoran,
- 3-(N-ethyl-N-isoamyl)amino-6-methyl-7-Anilinofluoran,
- 3-(N-methyl-N-cyclohexyl)amino-6-methyl-7-Anilinofluoran,
- 3-(N-ethyl-N-tolyl)amino-6-methyl-7-Anilinofluoran und
- 3-(N-ethyl-N-tetrahydrofuryl)-amino-6-methyl-7-Anilinofluoran.

Aus kommerziellen Gründen gilt 3-dibutylamino-6-methyl-7-Anilinofluoran als der am meisten geeignete Farbstoffvorläufer, der einzeln oder in Kombination mit anderen Farbstoffvorläufern, bevorzugt ausgesucht aus den oben genannten Farbstoffvorläufern, eingesetzt wird.

Die Aufzeichnungsschicht des erfindungsgemäßen wärmeempfindlichen Aufzeichnungsmaterials kann zur Erhöhung der thermischen Ansprechempfindlichkeit bevorzugt auch Sensibilisatoren mit einem Schmelzpunkt idealerweise von 60°C bis 180°C, besonders bevorzugt mit einem Schmelzpunkt von 80°C bis 140°C, enthalten. Derartige Sensibilisatoren sind beispielsweise: Benzyl-p-benzyloxy-benzoat, Stearamid, N-Methylolstearamid, p-Benzylbiphenyl, 1,2-Di(phenoxy)-ethan, 1,2-Di(m-methylphenoxy)ethan, m-Terphenyl, Dibenzyloxalat, Benzyl-naphthylether und Diphenylsulfon, wobei Benzylnaphthylether, Diphenylsulfon, 1,2-Di(m-methylphenoxy)ethan und 1,2-Di(phenoxy)-ethan als bevorzugt gelten.

Als weiterer und ganz besonders bevorzugter Sensibilisator gilt ferner 2-(2H-benzotriazol-2-yl)-p-cresol gemäß der folgenden Formel (2):

2-(2H-benzotriazol-2-yl)-p-cresol gemäß Formel (2), erhältlich als Tinuvin^{®} der Firma CIBA Speciality Chemicals Inc., kann als alleiniger Sensibilisator oder in Kombination mit den in Absatz [0021] genannten Sensibilisatoren in der Aufzeichnungsschicht des erfindungsgemäßen Aufzeichnungsmaterials eingesetzt werden.

Geeignete Bindemittel zur Einbindung in die wärmeempfindliche Aufzeichnungsschicht sind beispielsweise wasserlösliche Bindemittel wie Stärke, Hydroxyethylzellulose, Methylzellulose, Carboxymethylzellulose, Gelatine, Kasein, Polyvinylalkohole, modifizierte Polyvinylalkohole, Natriumpolyacrylate, Acrylamid-Acrylat-Copolymere, Acrylamid-Acrylat-Methacrylat-Terpolymere, Alkalisalze von Styrol-Maleinsäureanhydrid-Copolymeren oder Ethylen-Maleinsäureanhydrid-Copolymeren, die allein oder in Kombination untereinander eingesetzt werden können; auch wasserunlösliche Latexbinder wie Styrol-Butadiene-Copolymere, Acrylnitril-Butadien-Copolymere und Methyl-Acrylat-Butadien-Copolymere bieten sich als Bindemittel zur Einbindung in die wärmeempfindliche Aufzeichnungsschicht an. Im Sinne der vorliegenden Erfindung gilt Polyvinylalkohol allein oder in Verbindung mit Acrylat-Copolymer als besonders bevorzugtes Bindemittel, das zu einen Anteil von 12 bis 27,5 Gew.-%, bezogen auf das Gesamtgewicht der Aufzeichnungsschicht, in die wärmeempfindliche Aufzeichnungsschicht eingebunden ist.

Zur Vermeidung des Klebens an einem Thermokopf und zur Vermeidung einer übermäßigen Abnutzung des Thermokopfes kann die Beschichtungsmasse zur Ausbildung der wärmeempfindlichen Aufzeichnungsschicht weiterhin Gleit- und Trennmittel enthalten wie Metallsalze höherer Fettsäuren, zum Beispiel Zinkstearat, Kalziumstearat und Wachse, wie zum Beispiel Paraffin, oxidiertes Paraffin, Polyethylen, Polyethylenoxid, Stearamide und Kastorwachs. Weitere Bestandteile der Aufzeichnungsschicht sind beispielsweise Pigmente, bevorzugt anorganische Pigmente wie beispielsweise Aluminium(hydr)oxid, Kieselsäure und Kalziumkarbonat, wobei hier insbesondere Kalziumkarbonat, das bevorzugt in einer Menge von 10 bis 45 Gew.-%, bezogen auf das Gesamtgewicht der Aufzeichnungsschicht, in die Aufzeichnungsschicht eingebunden sein soll, als bevorzugt gilt.

Als bevorzugt gilt, wenn in der Aufzeichnungsschicht unter Einwirkung von Wärme ein permanentes Farb- bzw. Schriftbild ausgebildet werden kann.

Die flächenbezogene Masse der wärmeempfindlichen Aufzeichnungsschicht liegt bevorzugt zwischen 2,5 und 12 g/m² und besonders bevorzugt zwischen 3 und 6,5 g/m². Als Streichwerk zum Auftrag der wärmeempfindlichen Aufzeichnungsschicht bieten sich insbesondere Streichmesser- und (Roll-) Rakelstreichwerk, Curtain-Coater und Luftbürste an.

Als bevorzugt gilt, wenn die zur Ausbildung der Aufzeichnungsschicht genutzte Streichfarbe wässrig ist. Die anschließende Trocknung der Streichfarbe kann mittels Mikrowellenbestrahlung geschehen. Üblicherweise und bewährt ist es genauso, Wärme zuzuführen, wie es durch Heißluft-Schwebetrockner oder auch Kontakttrockner geschieht. Auch denkbar ist eine Kombination aus den aufgeführten Trockenverfahren.

Zwischen der wärmeempfindlichen Aufzeichnungsschicht und dem Substrat des erfindungsgemäßen wärmeempfindlichen Aufzeichnungsmaterials ist zweckmäßigerweise eine pigmentierte Zwischenschicht angeordnet. Ist die Zwischenschicht in einer bevorzugten Ausführungsform mit egalisierenden Beschichtungsvorrichtungen aufgetragen, wie sie beispielsweise Walzenstreichwerke, Streichmesser- oder (Roll-) Rakelstreichwerke darstellen, kann die Zwischenschicht ferner einen positiven Beitrag zur Egalisierung der Substratoberfläche leisten, womit sich die Menge an notwendigerweise aufzubringender Beschichtungsmasse für die wärmeempfindliche Aufzeichnungsschicht reduziert. Für die flächenbezogene Masse der Zwischenschicht hat sich ein bevorzugter Bereich zwischen 5 und 20 g/m² und noch besser zwischen 7 und 12 g/m² bewährt.

Werden in die zwischen der Aufzeichnungsschicht und Substrat gelegene Zwischenschicht anorganische ölabsorbierende Pigmente eingebunden, können diese Pigmente die durch Hitzeeinwirkung des Thermokopfes verflüssigten Wachsbestandteile der wärmeempfindlichen Aufzeichnungsschicht bei der Schriftbildausbildung aufnehmen und begünstigen damit eine noch sichere und schnellere Funktionsweise der wärmeinduzierten Aufzeichnung, weshalb eine solche Ausführungsform als bevorzugt gilt.

Als besonders bevorzugtes anorganisches Pigment für die pigmentierte Zwischenschicht gilt kalziniertes Kaolin, das alleine oder in Kombination mit anderen anorganischen Pigmenten, ausgesucht aus der Liste, umfassend Kalziumkarbonat, Siliziumoxid, Bentonit sowie Aluminiumoxid und hier besonders Böhmit, eingebunden ist.

In Versuchen zeigte sich, dass auch die Einbindung von organischen Pigmenten in die pigmentierte Zwischenschicht sehr vorteilhaft sein kann, was damit begründet wird, dass solche organischen Pigmente in einem besonderen Maße einem hohen Wärmereflexionsvermögen der Zwischenschicht zuträglich sind. Die in einer Zwischenschicht eines wärmeempfindlichen Aufzeichnungsmaterials angeordneten organischen, so genannten Hohlkörperpigmente weisen in ihrem Inneren Luft auf, die einen guten Wärmeisolator darstellt. Die so als Wärmereflexionsschicht optimierte Zwischenschicht erhöht das Ansprechverhalten der Aufzeichnungsschicht gegenüber Wärme, was das Auflösungsvermögen des wärmeempfindlichen Aufzeichnungsmaterials und insbesondere die dynamische Druckdichte deutlich erhöht, womit gleichzeitig die maximal zu verarbeitende Druckgeschwindigkeit des erfindungsgemäßen Aufzeichnungsmaterials im Thermodrucker nach oben gesetzt wird.

Das Mengenverhältnis zwischen organischem und anorganischem Pigment ist ein Kompromiss der von den beiden Pigmentarten bewirkten Effekte, der besonders vorteilhaft gelöst wird, wenn die Pigmentmischung zu 5 bis 30 Gew.-% bzw. besser zu 8 bis 20 Gew.-% aus organischem und zu 95 bis 70 Gew.-% bzw. besser zu 92 bis 80 Gew.-% aus anorganischem Pigment besteht. Pigmentmischungen aus unterschiedlichen organischen Pigmenten sind vorstellbar. Als bevorzugtes anorganisches Pigment gilt - auch hier bei der Vermischung mit organischen Pigmenten - kalziniertes Kaolin, ohne darauf beschränkt zu sein. Auch bei den anorganischen Pigmenten sind hier Pigmentmischungen aus unterschiedlichen anorganischen Pigmenten vorstellbar.

Neben den anorganischen und gegebenenfalls auch organischen Pigmenten enthält die pigmentierte Zwischenschicht mindestens ein Bindemittel bevorzugt auf Basis eines synthetischen Polymers, wobei beispielsweise Styrol-Butadien-Latex besonders gute Ergebnisse liefert. Die Verwendung eines synthetischen Bindemittels unter Beimischung mindestens eines natürlichen Polymers, wie besonders bevorzugt Stärke, stellt eine besonders geeignete Ausführungsform dar. Im Rahmen von Versuchen mit anorganischen Pigmenten wurde ferner festgestellt, dass mit einem Bindemittel-Pigment-Verhältnis innerhalb der pigmentierten Zwischenschicht zwischen 3:7 und 1:9, jeweils bezogen auf Gew.-%, eine besonders geeignete Ausführungsform vorliegt.

Auf die wärmeempfindliche Aufzeichnungsschicht ist bevorzugt eine Schutzschicht aufgetragen. Dabei gilt es als ganz besonders bevorzugt, wenn die Schutzschicht als Bindemittel zu mindestens 60 Gew.-% - bezogen auf den Gesamtanteil an Bindemittel in der Schutzschicht - Diaceton-modifizierten Polyvinylalkohol aufweist.

Die Schutzschicht des erfindungsgemäßen wärmeempfindlichen Aufzeichnungsmaterials weist neben dem Diaceton-modifizierter Polyvinylalkohol in einer ersten möglichen Ausführungsform weitere Bindemittel, insbesondere Mischungen verschiedener Carboxylgruppen- oder Silanol-modifizierter Polyvinylalkohole auf. Diese machen dann maximal 40 Gew.-%, bevorzugt maximal 15 Gew.-%, - bezogen auf den Gesamtanteil an Bindemittel in der Schutzschicht - aus. In einer zweiten möglichen Ausführungsform weist die Schutzschicht des erfindungsgemäßen wärmeempfindlichen Aufzeichnungsmaterials als Bindemittel ausschließlich Diaceton-modifizierten Polyvinylalkohol auf. Insbesondere wenn Diaceton-modifizierten Polyvinylalkohol alleiniges Bindemittel in der die wärmeempfindliche Aufzeichnungsschicht abdeckenden Schutzschicht ist, gilt es als besonders bevorzugt, wenn der Bindemittelanteil in der Schutzschicht in einem Bereich von 35 bis 65 Gew.-% liegt, bezogen auf das Gesamtgewicht der Schutzschicht.

Als Vernetzungshilfsmittel in der Schutzschicht bieten sich insbesondere solche an, die ausgewählt sind aus der Gruppe umfassend: Borsäure, Polyamin, Epoxyharz, Dialdehyd, Formaldehydoligomere, Epiochlorhydrinharz, Adipinsäuredihydrazid, Dimethylharnstoff, Melaminformaldehyd. Auch Mischungen verschiedener Vernetzungshilfsmittel sind möglich.

Es ist bevorzugt, wenn innerhalb der Schutzschicht das Verhältnis der Gew.-% des Bindemittels, insbesondere des Diaceton-modifizierten Polyvinylalkohols zu dem Vernetzungshilfsmittel in einem Bereich von 20 : 1 bis 5 : 1 und besonders bevorzugt in einem Bereich von 12 : 1 bis 7 : 1 liegt.

Besonders gute Ergebnisse wurden erzielt, wenn die Schutzschicht zusätzlich und bevorzugt ein anorganisches Pigment enthält. Dabei empfiehlt es sich besonders, wenn das anorganische Pigment ausgewählt ist aus der Gruppe umfassend Siliziumdioxid, Aluminiumhydroxid, Bentonit, Kalziumkarbonat, Kaolin oder einer Mischung aus den genannten anorganischen Pigmenten. Dabei ist insbesondere ein Verhältnis Pigment und hier ganz besonders bevorzugt von Kaolin zu dem Diaceton-modifizierten Polyvinylalkohol in einem Bereich von 1 : 1,5 bis 1 : 4,5 einzustellen, die Verhältniswerte dabei bezogen auf die jeweiligen Gew.-% von Pigment und Polyvinylalkohol in der Schutzschicht.

Als Beschichtungsvorrichtung zum Auftrag der die wärmeempfindliche Aufzeichnungsschicht abdeckenden Schutzschicht bieten sich insbesondere Rollrakelstreichwerk, Messerstreichwerk, Vorhangbeschichter oder Luftbürste an. Die flächenbezogene Masse der Schutzschicht liegt bevorzugt zwischen 1,0 und 3,0 g/m² und noch besser zwischen 1,6 und 2,3 g/m².

Als Substrat für das hier vorgeschlagene wärmeempfindliche Aufzeichnungsmaterial sind Folien und Papier und hier ganz besonders bevorzugt ein Streichrohpapier mit Masseleimung geeignet, ohne jedoch dahingehend in irgendeiner Art und Weise beschränkt zu sein.

In einer ganz besonders bevorzugten Ausführungsvariante ist das Substrat eine Papierbahn mit einem Anteil aus recycelten Fasern von mindestens 70 Gew.-%, bezogen auf den Gesamtfaserstoffanteil in der Papierbahn.

Die Erfindung wird anhand der folgenden zwei erfindungsgemäßen Beispiele und von vier Vergleichsbeispielen weitergehend erläutert.

Zur Ausbildung einer für alle Beispiele gleichen Papierbahn als Substrat wird in einer Mischbütte eine Papierpulpe aus gebleichten Eukalyptuszellstoffen und Nadelholzzellstoffen zusammen mit Wasser angesetzt. Weitere Bestandteile der Pulpe sind ferner Harzleim zur Masseleimung mit einer Menge von 0,6 Gew.-% (atro), bezogen auf Gesamtgewicht der Pulpe, sowie optional weitere übliche Zuschlagstoffe, wie beispielsweise Pigmente und/oder optische Aufheller. Nach Fertigstellung der Pulpe wird diese anschließend einer Langsieb-Papiermaschine zugeführt, wo sie zu einer Papierbahn mit einer flächenbezogenen Masse von 69 g/m² verarbeitet wird.

Online innerhalb der Papiermaschine wird auf die Vorderseite der Papierbahn eine pigmentierte Zwischenschicht mit einer flächenbezogenen Masse von 9 g/m² unter Nutzung eines Rollrakels aufgebracht. Dabei weist die Streichmasse zur Ausbildung der Zwischenschicht
□ eine Pigmentmischung aus Hohlkörperpigment und kalziniertem Kaolin mit einem auf Gew.-% bezogenen Verhältnis Hohlkörperpigment : kalziniertem Kaolin von 1:4,
□ Styrol-Butadien-Latex als Bindemittel,
□ Stärke als Cobinder
□ und weitere Hilfsmittel auf.

Nach einer leichten Kalandrierung der nunmehr mit der pigmentierten Zwischenschicht versehenen Papierbahn wird auf diese Zwischenschicht innerhalb einer separaten Streichmaschine unter Nutzung eines Rollrakels eine wärmeempfindliche Aufzeichnungsschicht jeweils mit einer flächenbezogenen Masse von 4,8 g/m² aufgebracht. Dabei weist die Streichmasse zur Ausbildung der wärmeempfindlichen Aufzeichnungsschicht - für alle Beispiele gleich - die folgende Rezeptur auf:
■ 40 Gew.-%: Kalziumkarbonat (Pigment),
■ 12,5 Gew.-%: Polyvinylalkohol (Bindemittel),
■ 5 Gew.-%: Zinkstearat (Gleitmittel),
■ 9 Gew.-%: 3-dibutylamino-6-methyl-7-Anilinofluoran (OBB-2, Farbstoffvorläufer),
■ 18 Gew.-%: N-(p-toluensulphonyl)-N'-3-(p-toluensulphonyl-Oxy-phenyl)-harnstoff gemäß Formel (1), das ist Pergafast^{®} 201 der CIBA Speciality Chemicals Inc. (Farbakzeptor),
■ 15 Gew.-%: Benzyl-naphthylether (BNE, Sensibilisator),

Auf die wärmeempfindliche Aufzeichnungsschicht wird innerhalb ein - und desgleichen Durchgangs durch die Streichmaschine unter Nutzung eines Luftbürsten-Auftragsaggregats eine die wärmeempfindliche Aufzeichnungsschicht vollständig abdeckende Schutzschicht jeweils mit einer flächenbezogenen Masse von 2,0 g/m² aufgebracht. Dabei weist die Streichmasse zur Ausbildung der Schutzschicht - für alle Beispiele gleich - die folgende Rezeptur auf:
■ 95 Gew.-%: Diaceton-modifizierter Polyvinylalkohol (Bindemittel),
■ 5 Gew.-%: Adipinsäuredihydrazid (Vernetzungshilfsmittel),

Eine entsprechend den Beschreibungen der vorherigen Abschnitte [0044] bis [0047] hergestellte Papierbahn wird nun unter ein- bzw. zweifacher Nutzung eines Rollrakelstreichwerks mit verschiedenen Rückseitenbeschichtungen versehen, um so Proben von wärmeempfindlichen Aufzeichnungsmaterialien zum einen der beiden erfindungsgemäßen Beispiele und zum anderen der vier Vergleichsbeispiele zu erhalten. Es werden dabei folgende Rückseitenbeschichtungen aufgetragen:

**Tabelle 1:**

| | Rückseitenbeschichtung ... | Benutzte Rezeptur |
|---|---|---|
| Beispiel 1, erfindungsgemäß | ..., erste Lage, Auftrag: 10 g/m² | Rezeptur |
| | ..., zweite Lage, Auftrag: 3,2 g/m² | Rezeptur |
| Beispiel 2, erfindungsgemäß | ..., erste Lage, Auftrag: 10 g/m² | Rezeptur |
| | ..., zweite Lage, Auftrag: 3,2 g/m² | Rezeptur |
| Vergleichsbeispiel 1 | ..., erste Lage, Auftrag: 10 g/m² | Rezeptur |
| | ..., zweite Lage | --- |
| Vergleichsbeispiel 2 | ..., erste Lage, Auftrag: 10 g/m² | Rezeptur |
| | ..., zweite Lage, Auftrag: 3,2 g/m² | Rezeptur |
| Vergleichsbeispiel 3 | ..., erste Lage | --- |
| | ..., zweite Lage | --- |
| Vergleichsbeispiel 4 | ..., erste Lage, Auftrag: 15 g/m² | Rezeptur |
| | ..., zweite Lage | --- |

Als Rezeptur wird dabei folgende Zusammenstellung benutzt:
□ 88,1 Gew.-%: natürliches Kalziumkarbonat; mittlere Teilchengröße 1,6 µm (bestimmt mittels des Geräts "Sedigraph 5100"),
□ 8,8 Gew.-%: Styrol-Butadien-Latex (Bindemittel),
□ 0,7 Gew.-%: Styrol-Acrylat-Copolymer (Co-Binder),
□ 2,0 Gew.-%: Polyacrylamid-Copolymer (Verdicker),
□ 0,4 Gew.%: Hilfsmittel: optische Aufheller, Entschäumer.

Als Rezeptur wird folgende Zusammenstellung benutzt:
□ 43,9 Gew.-%: gefälltes Kalziumkarbonat; mittlere Teilchengröße 1,1 µm (bestimmt mittels des Geräts "Sedigraph 5100"),
□ 30,5 Gew.-%: organische Hohlkörperpigmente,
□ 22,3 Gew.-%: Styrol-Butadien-Latex (Bindemittel 1),
□ 0,9 Gew.-%: Carboxy-Methylcellulose (Bindemittel 2)
□ 2,4 Gew.-%: Hilfsmittel: Wachse, optische Aufheller, Entschäumer.

Als Rezeptur wird folgende Zusammenstellung benutzt:
□ 51,0 Gew.-%: natürliches Kalziumkarbonat; mittlere Teilchengröße 0,9 µm (bestimmt mittels des Geräts "Sedigraph 5100"),
□ 32,0 Gew.-%: organische Hohlkörperpigmente,
□ 2,5 Gew.-%: Polyvinylalkohol (Bindemittel 1)
□ 12,5 Gew.-%: Styrol-Butadien-Latex (Bindemittel 2),
□ 2,0 Gew.-%: Hilfsmittel: Wachse, optische Aufheller, Entschäumer.

Der Tabelle 1 ist in Verbindung mit den beiden Absätzen [0049] und [0051] zu entnehmen, dass ausschließlich Proben der erfindungsgemäßen Beispiele 1 und 2 eine aus zwei Lagen bestehende Rückseitenbeschichtung aufweisen, deren zwei Lagen verschiedene Kalziumkarbonate aufweisen. Die Verschiedenheit der Kalziumkarbonate in den beiden Lagen liegt damit zum einen insbesondere darin, dass die mittlere Teilchengröße des jeweiligen Kalziumkarbonats in den beiden Lagen unterschiedlich ist, nämlich in der ersten Lage größer als in der zweiten Lage, und zum anderen mit Blick auf das erfindungsgemäße Beispiel 1 darin, dass in der ersten Lage natürliches Kalziumkarbonat vorliegt, in der zweiten Lage hingegen gefälltes Kalziumkarbonat. Proben der Vergleichsbeispiele 1 und 4 weisen nur eine einlagige Rückseitenbeschichtung auf, Proben des Vergleichsbeispiels 3 überhaupt keine Rückseitenbeschichtung. Die Proben des Vergleichsbeispiels 2 weisen eine aus zwei Lagen bestehende Rückseitenbeschichtung auf, deren zwei Lagen jedoch gleiche Kalziumkarbonate aufweisen.

Nach der Auftragung der ein bzw. zwei Lagen für die Rückseitenbeschichtung werden die Proben aller Beispiele noch einer Kalandrierung zugeführt, wobei der dazu benutzte Kalander 2 Nips aufweist mit einer zentralen Stahlwalze und zwei anliegenden Polymerwalzen, wobei ein Liniendruck von 150 bar in jedem Nip eingestellt ist. Die Einlauftemperatur in dem Kalander wird mit 36°C gemessen.

Für die Proben aller Beispiele werden Glanzwerte nach der ISO-Norm 2813 (Reflexionswinkel: 75°) aufgenommen, wobei jedoch als Grundlage für die weiteren Betrachtungen die Mittelwerte aus den Glanz-Messwerten für die Proben zum einen in Längs- und zum anderen in Querrichtung genutzt werden: die derart berechneten Mittelwerte sind in der Tabelle 2 wiedergegeben. Anschließend wird ein erster Teil der Proben auf ihrer Rückseite unter Nutzung eines Inkjet-Druckers der Type Epson Stylus Photo 950 (Druckertreiber: 360 dpi) mit einem alle Druckfarben aufweisenden Ausdruckmuster bedruckt, der verbleibende zweite Teil der Proben wird rückseitig mit einem Offsetdruck versehen. Die fertigen Druckbilder werden jeweils visuell beurteilt. Die Ergebnisse der visuellen Beurteilung sind in der Tabelle 2 wiedergegeben.

**Tabelle 2:**

| | Glanz, Reflexionswinkel 75° | Offsetdruck, visuelle Beurteilung | Inkjetdruck, visuelle Beurteilung |
|---|---|---|---|
| Beispiel 1 | 77 | Gut | Gut |
| Beispiel 2 | 70 | Gut | Gut |
| Vergleichsbeispiel 1 | 15 | Mäßig | Mäßig |
| Vergleichsbeispiel 2 | 20 | Noch Gut | Mäßig |
| Vergleichsbeispiel 3 | < 10 | Mottling, blass | Schlecht |
| Vergleichsbeispiel 4 | 72 | Mottling | Mäßig |

Die Beispiele belegen die Überlegenheit der erfindungsgemäßen Rückseitenbeschichtung aus mindestens zwei Lagen, wobei eine erste Lage dem Substrat näher und eine zweite Lage vom Substrat entfernter aufgetragen sind, und
□ die erste Lage ein erstes Kalziumkarbonat enthält,
□ die zweite Lage ein zweites Kalziumkarbonat enthält, das verschieden vom ersten Kalziumkarbonat ist.

Nur in diesem erfindungsgemäßen Fall ist der Glanz signifikant höher und das Druckbild überzeugend, die Vergleichsbeispiele sind sowohl hinsichtlich des Glanzes wie auch hinsichtlich des Druckbildes schlechter.

Die in der Beschreibung, in den zur Beschreibung gehörigen Beispielen und in den Ansprüchen gemachten Angaben zur flächenbezogenen Masse, zu Gew.-% (Gewichts-%) beziehen sich jeweils auf das "atro"-Gewicht, d.h. absolut trockene Gewichtsteile.

## Patentansprüche

1. Wärmeempfindliches Aufzeichnungsmaterial mit einem Substrat,
■ das auf seiner ersten Seite mindestens eine wärmeempfindliche Aufzeichnungsschicht mit mindestens einem Farbstoffvorläufer und mindestens einem Farbakzeptor trägt, wobei Farbstoffvorläufer und Farbakzeptor unter Einwirkung von Wärme farbbildend miteinander reagieren,
■ und das auf seiner zweiten Seite eine Kalziumkarbonat enthaltende Rückseitenbeschichtung trägt,
**dadurch gekennzeichnet, dass** die Rückseitenbeschichtung mindestens zweilagig ausgebildet ist, wobei eine erste Lage dem Substrat näher und eine zweite Lage vom Substrat entfernter aufgetragen sind, und
□ die erste Lage ein erstes Kalziumkarbonat enthält,
□ die zweite Lage ein zweites Kalziumkarbonat enthält, das verschieden vom ersten Kalziumkarbonat ist.

2. Wärmeempfindliches Aufzeichnungsmaterial nach Anspruch 1, **dadurch gekennzeichnet, dass** sich das erste Kalziumkarbonat vom zweiten Kalziumkarbonat hinsichtlich seiner mittleren Teilchengröße unterscheidet.

3. Wärmeempfindliches Aufzeichnungsmaterial nach einem der Ansprüche 1 oder 2, **dadurch gekennzeichnet, dass** sich das erste Kalziumkarbonat vom zweiten Kalziumkarbonat hinsichtlich seiner Aufbereitung unterscheidet.

4. Wärmeempfindliches Aufzeichnungsmaterial nach einem der Ansprüche 1 bis 3, **dadurch gekennzeichnet, dass** die zweite Lage zusätzlich Hohlkörperpigmente enthält.

5. Wärmeempfindliches Aufzeichnungsmaterial nach einem der Ansprüche 1 bis 4, **dadurch gekennzeichnet, dass** die zweite Lage als Bindemittel die Kombination aus (Carboxy-) Methylcellulose und Styrol-Butadiem-Latex enthält.

6. Wärmeempfindliches Aufzeichnungsmaterial nach einem der Ansprüche 1 bis 5, **dadurch gekennzeichnet, dass** zwischen dem Substrat und der wärmempfindlichen Aufzeichnungsschicht eine pigmentierte Zwischenschicht aufgetragen ist.

7. Wärmeempfindliches Aufzeichnungsmaterial nach Anspruch 6, **dadurch gekennzeichnet, dass** die pigmentierte Zwischenschicht als Pigment eine Mischung aus kalziniertem Kaolin und Hohlkörperpigmenten enthält.

8. Wärmeempfindliches Aufzeichnungsmaterial nach einem der Ansprüche 1 bis 7, **dadurch gekennzeichnet, dass** die wärmeempfindliche Aufzeichnungsschicht als Farbakzeptor zu mindestens 33⅓ Gew.-%, bezogen auf den Gesamtanteil an Farbakzeptoren in der wärmeempfindlichen Aufzeichnungsschicht, N-(p-toluensulphonyl)-N'-3-(p-toluensulphonyl-Oxy-phenyl)-hamstoff aufweist.

9. Wärmeempfindliches Aufzeichnungsmaterial nach einem der Ansprüche 1 bis 8, **dadurch gekennzeichnet, dass** auf die wärmeempfindliche Aufzeichnungsschicht eine Schutzschicht aufgetragen ist.

10. Wärmeempfindliches Aufzeichnungsmaterial nach Anspruch 9, **dadurch gekennzeichnet, dass** die Schutzschicht als Bindemittel Diaceton-modifizierten Polyvinylalkohol enthält.

## Claims

1. Heat-sensitive recording material having a substrate,
■ which has on its first side at least one heat-sensitive recording layer having at least one dye precursor and at least one colour acceptor, the dye precursor and the colour acceptor reacting with one another under the action of heat to form a colour,
■ and which has on its second side a rear-side coating that contains calcium carbonate,
**characterised in that** the rear-side coating is at least two-layered, with a first layer having been applied closer to the substrate and a second layer having been applied further away from the substrate, and
□ the first layer contains a first calcium carbonate,
□ the second layer contains a second calcium carbonate which is different from the first calcium carbonate.

2. Heat-sensitive recording material according to claim 1, **characterised in that** the first calcium carbonate differs from the second calcium carbonate in terms of its mean particle size.

3. Heat-sensitive recording material according to either one of claims 1 and 2, **characterised in that** the first calcium carbonate differs from the second calcium carbonate in terms of its form of preparation.

4. Heat-sensitive recording material according to any one of claims 1 to 3, **characterised in that** the second layer additionally contains hollow pigments.

5. Heat-sensitive recording material according to any one of claims 1 to 4, **characterised in that** the second layer contains as binder the combination of (carboxy)methyl cellulose and styrene-butadiene latex.

6. Heat-sensitive recording material according to any one of claims 1 to 5, **characterised in that** a pigmented intermediate layer is applied between the substrate and the heat-sensitive recording layer.

7. Heat-sensitive recording material according to claim 6, **characterised in that** the pigmented intermediate layer contains as pigment a mixture of calcined kaolin and hollow pigments.

8. Heat-sensitive recording material according to any one of claims 1 to 7, **characterised in that** the heat-sensitive recording layer has as colour acceptor at least 33⅓ % by weight, based on the total content of colour acceptors in the heat-sensitive recording layer, of N-(p-toluenesulphonyl)-N'-3-(p-toluenesulphonyl-oxy-phenyl)urea.

9. Heat-sensitive recording material according to any one of claims 1 to 8, **characterised in that** a protective layer is applied to the heat-sensitive recording layer.

10. Heat-sensitive recording material according to claim 9, **characterised in that** the protective layer contains diacetone-modified polyvinyl alcohol as binder.

## Revendications

1. Matériau d'enregistrement thermosensible avec un substrat,
qui porte sur sa première face au moins une couche d'enregistrement thermosensible dotée d'au moins un précurseur de couleur et au moins un accepteur de couleur, le précurseur de couleur et l'accepteur de couleur réagissant ensemble sous l'action de la chaleur de manière chromogène,
et qui porte sur sa deuxième face un revêtement de face arrière contenant du carbonate de calcium,
**caractérisé en ce que** le revêtement de face arrière est formé d'au moins deux couches, une première couche étant appliquée plus près du substrat et une deuxième couche étant appliquée plus loin du substrat, et
la première couche contient un premier carbonate de calcium,
la deuxième couche contient un deuxième carbonate de calcium, qui est différent du premier carbonate de calcium.

2. Matériau d'enregistrement thermosensible selon la revendication 1, **caractérisé en ce que** le premier carbonate de calcium se distingue du deuxième carbonate de calcium concernant la taille moyenne des particules.

3. Matériau d'enregistrement thermosensible selon l'une quelconque des revendications 1 ou 2, **caractérisé en ce que** le premier carbonate de calcium se distingue du deuxième carbonate de calcium concernant sa préparation.

4. Matériau d'enregistrement thermosensible selon l'une quelconque des revendications 1 à 3, **caractérisé en ce que** la deuxième couche contient en outre des pigments à corps creux.

5. Matériau d'enregistrement thermosensible selon l'une quelconque des revendications 1 à 4, **caractérisé en ce que** la deuxième couche contient comme liant la combinaison composée de la (carboxy-)méthylcellulose et du latex styrène-butadiène.

6. Matériau d'enregistrement thermosensible selon l'une quelconque des revendications 1 à 5, **caractérisé en ce qu'**entre le substrat et la couche d'enregistrement thermosensible est appliquée une couche intermédiaire pigmentée.

7. Matériau d'enregistrement thermosensible selon la revendication 6, **caractérisé en ce que** la couche intermédiaire pigmentée contient comme pigment un mélange de kaolin calciné et de pigments à corps creux.

8. Matériau d'enregistrement thermosensible selon l'une quelconque des revendications 1 à 7, **caractérisé en ce que** la couche d'enregistrement thermosensible comporte comme récepteur de couleur, au moins 33^{1/3} % en poids, rapporté à la proportion totale des récepteurs de couleur dans la couche d'enregistrement thermosensible, de la N-(p-toluènesulfonyle)-N'-3-(p-toluènesulfonyle-oxy-phényle)-urée.

9. Matériau d'enregistrement thermosensible selon l'une quelconque des revendications 1 à 8, **caractérisé en ce qu'**une couche de protection est appliquée sur la couche d'enregistrement thermosensible.

10. Matériau d'enregistrement thermosensible selon la revendication 9, **caractérisé en ce que** la couche de protection contient comme liant un alcool polyvinylique modifié à la diacétone.
